# EUROPÄISCHE PATENTSCHRIFT

(11) **EP 1 463 858 B1**
(45) Veröffentlichungstag und Bekanntmachung des Hinweises auf die Patenterteilung: **06.10.2010**
(21) Anmeldenummer: 02796479.0
(22) Anmeldetag: 19.12.2002
(51) Int. Cl.: D06M 13/358, D06M 15/03, D06M 101/06

(54) **VERFAHREN ZUR BEHANDLUNG VON CELLULOSISCHEN FORMKÖRPERN**
METHOD FOR TREATING CELLULOSIC MOULDED BODIES
PROCEDE DE TRAITEMENT DE CORPS MOULES CELLULOSIQUES

(30) Priorität: 20.12.2001 AT 20122001
(43) Veröffentlichungstag der Anmeldung: 06.10.2004
(73) Patentinhaber: LENZING AKTIENGESELLSCHAFT, 4860 Lenzing (AT)
(72) Erfinder: ROHRER, Christian, A-4020 Linz (AT); RICHARDT, Werner, A-4880 St. Georgen (AT); SCHOBESBERGER, Evelyn, A-4844 Regau (AT); REITER, Gerhard, A-4863 Seewalchen (AT)
(74) Vertreter: Nemec, Harald
(86) Internationale Anmeldenummer: PCT/AT2002/000362
(87) Internationale Veröffentlichungsnummer: WO 2003/054283

(56) Entgegenhaltungen:
- WO-A-99/19555
- DE-A- 19 520 967
- DENTER U ET AL: "VERFAHRENSTECHNISCHE MOTHODEN ZUR PERMANENT FIXIERUNG VON CYCLODEXTRINDERIVATEN AUF TEXTILEN OBERFLAECHEN" TEXTILVEREDLUNG, THURGAUER TAGBLATT, WEINFELDEN, CH, Bd. 32, Nr. 1/2, 1997, Seiten 33-39, XP000688236 ISSN: 0040-5310

## Beschreibung

Die Erfindung betrifft ein Verfahren zur Behandlung von cellulosischen Formkörpern, die aus einer Lösung der Cellulose in einem wäßrigen tertiären Aminoxid hergestellt werden, insbesondere Fasern und Gebilde, welche diese Fasern enthalten, bei welchem Verfahren die Formkörper mit einem Textilhilfsmittel in Kontakt gebracht werden, um den Formkörpern verbesserte Eigenschaften zu verleihen.

Für die Zweck der vorliegenden Erfindung umfaßt der Begriff "Formkörper" insbesondere auch Schwämme.

Als Alternative zum Viskoseverfahren wurden in den letzten Jahren eine Reihe von Verfahren beschrieben, bei denen Cellulose ohne Bildung eines Derivats in einem organischen Lösungsmittel, einer Kombination eines organischen Lösungsmittels mit einem anorganischen Salz oder in wäßriger Salzlösung gelöst wird. Cellulosefasern, die aus solchen Lösungen hergestellt werden, heißen "lösungsmittelgesponnene" Fasern und erhielten von der BISFA (The International Büreau for the Standardisation of man made Fibres) den Gattungsnamen Lyocell. Als Lyocell wird von der BISFA eine Cellulosefaser definiert, die durch ein Spinnverfahren aus einem organischen Lösungsmittel erhalten wird. Unter "organisches Lösungsmittel" wird von der BISFA ein Gemisch aus einer organischen Chemikalie und Wasser verstanden. "Lösungsmittelspinnen" soll Auflösen und Spinnen ohne Derivatisierung bedeuten.

Bis heute hat sich jedoch nur ein einziges Verfahren zur Herstellung einer lösungsmittelgesponnenen Cellulosefaser bis zur industriellen Realisierung durchgesetzt. Bei diesem Verfahren wird als Lösungsmittel ein tertiäres Aminoxid, insbesondere N-Methylmorpholin-N-oxid (NMMO), verwendet. Ein solches Verfahren ist z.B. in der US-A 4,246,221 beschrieben und liefert Fasern, die sich durch eine hohe Festigkeit, einen hohen Naßmodul und durch eine hohe Schlingenfestigkeit auszeichnen.

Die WO 99/19555 beschreibt ein Verfahren zur Behandlung lösungsmittelgesponnener Fasern, bei welchem die Fasern mit 2,4-dichlor-6-hydroxy-1.3.5-triazin bzw. mit einem Salz davon in Kontakt gebracht werden. Die so hergestellten Fasern zeichnen sich durch eine bessere Beständigkeit gegenüber Fibrillation aus.

Aus der US 5,728,823 sind Cyclodextrinderivate, unter anderem das Natriumsalz des 2-chloro-4-hydroxy-1.3.5-triazinylcyclodextrins bekannt. Die US 5,728,823 beschreibt weiters Membranen, Folien, Textilien oder Leder, an welche ein Cyclodextrinderivat gebunden ist. Mit Cyclodextrinderivaten behandelte Textilien eignen sich z.B. zur Absorption unangenehmer Gerüche.

Die WO 01/48025 beschreibt Cyclodextrine, welche mittels eines Vernetzungsmittels kovalent an ein Polysaccharid gebunden sind.

Es wurde nun gefunden, daß man cellulosische Formkörper, die aus einer Lösung der Cellulose in einem wäßrigen tertiären Aminoxid hergestellt werden, mit einem Textilhilfsmittel, welches ein Cyclodextrin und/oder ein Cyclodextrinderivat umfaßt, behandeln kann, wodurch Produkte mit verbesserten Eigenschaften entstehen.

Bevorzugt handelt es sich bei den Formkörpern um Fasern in niemals getrocknetem Zustand. Die Fasern können in niemals getrocknetem Zustand in einer Nachbehandlungsstufe einer kontinuierlich arbeitenden Produktionsanlage behandelt werden.

Es ist bekannt, daß Cyclodextrine Wirkstoffe einschließen können, die dann beispielsweise über einen längeren Zeitraum freigesetzt werden. Im erfindungsgemäßen Verfahren ist es möglich, die im Zuge des kontinuierlichen Produktionsverfahrens mit einem Cyclodextrin bzw. einem Cyclodextrinderivat behandelte Faser gleichzeitig und/oder nachfolgend mit einem solchen Wirkstoff zu beladen.

Die Behandlung mit dem Textilhilfsmittel erfolgt bevorzugt in alkalischem Milieu.

Weiters bevorzugt umfaßt das Textilhilfsmittel zusätzlich ein Vernetzungsmittel. Insbesondere bevorzugt wird als Vernetzungsmittel 2,4-dichlor-6-hydroxy-1.3.5-triazin bzw. ein Salz davon eingesetzt.

Im Stand der Technik gemäß US 5,728,823 muß zunächst aufwendig ein Cyclodextrinderivat, z.B. das Natriumsalz des 2-chlor-4-hydroxy-1.3.5-triazinylcyclodextrins, hergestellt werden, um dieses Derivat anschließend auf das zu behandelnde Material aufzubringen.

Es hat sich nun gezeigt, daß man den zu behandelnden Fasern das Cyclodextrin und ein Vernetzungsmittel, insbesondere das 2,4-dichlor-6-hydroxy-1.3.5-triazin, ohne zuvor eine Verbindung aus diesen beiden Substanzen herstellen zu müssen, zugeben kann und zu guten Resultaten gelangt.

In einer weiteren Ausführungsform des erfindungsgemäßen Verfahrens umfaßt das Textilhilfsmittel 2-chlor-4-hydroxy-1.3.5-triazinyl-cyclodextrin (MCT-CD) bzw. ein Salz davon.

Die Erfindung betrifft auch eine lösungsmittelgesponnene cellulosische Faser, die nach dem erfindungsgemäßen Verfahren erhältlich ist, sowie Fasergebilde, welche diese Fasern enthalten.

### Beispiel 1:

Gemäß dem in der WO 93/19230 beschriebenen Verfahren hergestellte lösungsmittelgesponnene Fasern mit einem Titer von 1,3 dtex wurden in niemals getrocknetem Zustand wie folgt behandelt:

Die Fasern wurden bei einem Flottenverhältnis von 1:10 mit einer Lösung, enthaltend 20 g/l Natriumsalz des 2,4-dichlor-6-hydroxy-1.3.5-triazins, 16 g/l NaOH und 100 g/l eines Cyclodextrins (CAVAMAX W7, Hersteller Fa. Wacker-Chemie) 5 Minuten bei Raumtemperatur imprägniert. Anschließend wurden die Fasern mittels eines Quetschwerkes auf einen Feuchtigkeitsgehalt von 100%-110% abgequetscht und 5 Minuten mit Sattdampf (100%) bei 100°C wärmebehandelt, ausgewaschen und getrocknet.

Der Gehalt an aktivem Cyclodextrin in den so hergestellten Fasern wurde anhand der Entfärbung einer Phenolphthalein-Lösung photometrisch (552 nm) ermittelt und betrug 2,33 Gew.%.

An den Fasern wurde der Fibrillationsgrad anhand der Naßscheuerbeständigkeit (Prüfmethode gemäß WO 99/19555) der Einzelfasern bestimmt. Nach dieser Testmethode ergibt sich für die erfindungsgemäß behandelte Probe im Mittel ein Wert von 210 Umdrehungen. Eine unbehandelte Faser zeigt im Vergleich dazu einen Naßscheuerwert von lediglich 40-60 Umdrehungen.

### Beispiel 2:

Es wurde wie im Beispiel 1 vorgegangen, wobei die Behandlungslösung 20 g/l Natriumsalz des 2,4-dichlor-6-hydroxy-1.3.5-triazins, 16 g/l NaOH, 30 g/l Soda und 50 g/l eines Cyclodextrins (CAVAMAX W7, Hersteller Fa. Wacker-Chemie) enthielt.

Der Gehalt an aktivem Cyclodextrin in den so erhaltenen Fasern betrug 1,65 Gew.%, der Naßscheuerwert lag bei 470 Umdrehungen.

### Beispiel 3:

Es wurde wie im Beispiel 1 vorgegangen, wobei die Behandlungslösung 30 g/l Soda und 100 g/l 2-Chlor-4-hydroxy-1.3.5-triazinyl-cyclodextrin (MCT-CD; CAVASOL W7 MCT, Hersteller Fa. Wacker-Chemie) enthielt.

Der Gehalt an aktivem MCT-CD in den so erhaltenen Fasern betrug 1,89 Gew.%.

## Patentansprüche

1. Verfahren zur Behandlung von cellulosischen Formkörpern, die aus einer Lösung der Cellulose in einem wäßrigen tertiären Aminoxid hergestellt werden, insbesondere Fasern, bei welchem die Formkörper mit einem Textilhilfsmittel in Kontakt gebracht werden, **dadurch gekennzeichnet, daß** das Textilhilfsmittel ein Cyclodextrin und/oder ein Cyclodextrinderivat umfaßt.

2. Verfahren gemäß Anspruch 1, **dadurch gekennzeichnet, daß** es sich bei den Formkörpern um Fasern in niemals getrocknetem Zustand handelt.

3. Verfahren gemäß Anspruch 1 oder 2, **dadurch gekennzeichnet, daß** das Textilhilfsmittel zusätzlich ein Vernetzungsmittel umfaßt.

4. Verfahren gemäß Anspruch 3, **dadurch gekennzeichnet, daß** als Vernetzungsmittel 2,4-dichlor-6-hydroxy-1.3.5-triazin bzw. ein Salz davon eingesetzt wird.

5. Verfahren gemäß Anspruch 1 oder 2, **dadurch gekennzeichnet, daß** das Textilhilfsmittel 2-chlor-4-hydroxy-1.3.5-triazinyl-cyclodextrin bzw. ein Salz davon umfaßt.

6. Cellulosischer Formkörper, insbesondere Fasern, erhältlich nach dem Verfahren gemäß einem der Ansprüche 1 bis 5.

7. Fasergebilde, enthaltend lösungsmittelgesponnene cellulosische Fasern gemäß Anspruch 6.

## Claims

1. A process for the treatment of cellulosic moulded bodies produced from a solution of cellulose in an aqueous tertiary amine oxide, in particular fibres, wherein the moulded bodies are contacted with a textile auxiliary agent, **characterized in that** the textile auxiliary agent comprises a cyclodextrin and/or a cyclodextrin derivative.

2. A process according to claim 1, **characterized in that** the moulded bodies are fibres in the never-dried state.

3. A process according to claim 1 or 2, **characterized in that** the textile auxiliary agent additionally comprises a cross-linking agent.

4. A process according to claim 3, **characterized in that** 2,4-dichloro-6-hydroxy-1.3.5-triazine or a salt thereof, respectively, is used as the cross-linking agent.

5. A process according to claim 1 or 2, **characterized in that** the textile auxiliary agent comprises 2-chloro-4-hydroxy-1.3.5-triazinyl-cyclodextrin or a salt thereof, respectively.

6. A cellulosic moulded body, in particular fibres, obtainable according to the process according to any of claims 1 to 5.

7. A fibre assembly, containing solvent-spun, cellulosic fibres according to claim 6.

## Revendications

1. Procédé pour le traitement de corps moulés cellulosiques, qui ont été fabriqués à partir d'une solution de cellulose dans un aminoxyde tertiaire aqueux, en particulier de fibres, dans le cadre duquel les corps moulés sont mis en contact avec un adjuvant textile, **caractérisé en ce que** l'adjuvant comprend une cyclodextrine et/ou un dérivé de la cyclodextrine.

2. Procédé selon la revendication 1, **caractérisé en ce qu'**il s'agit, dans le cas des corps moulés, de fibres dans un état qui n'est jamais séché.

3. Procédé selon la revendication 1 ou 2, **caractérisé en ce que** l'adjuvant textile comprend en outre un agent de réticulation.

4. Procédé selon la revendication 3, **caractérisé en ce que** l'on utilise comme agent de réticulation de la 2,4-dichloro-6-hydroxy-1,3,5-triazine ou un sel de cette dernière.

5. Procédé selon la revendication 1 ou 2, **caractérisé en ce que** l'adjuvant textile comprend de la 2-chloro-4-hydroxy-1,3,5-triazinyl-cyclodextrine ou un sel de cette dernière.

6. Corps moulé cellulosique, en particulier des fibres, que l'on peut obtenir, selon le procédé selon l'une quelconque des revendications 1 à 5.

7. Structure en fibres, comprenant des fibres cellulosiques filées dans une solution selon la revendication 6.
